# EUROPÄISCHE PATENTSCHRIFT

(11) **EP 1 381 701 B1**
(45) Veröffentlichungstag und Bekanntmachung des Hinweises auf die Patenterteilung: **25.08.2004**
(21) Anmeldenummer: 02730208.2
(22) Anmeldetag: 25.04.2002
(51) Int. Cl.: C22C 38/18

(54) **EISEN-CHROM-ALUMINIUM-LEGIERUNG**
IRON-CHROME-ALUMINIUM-ALLOY
ALLIAGE FER-CHROME-ALUMINIUM

(30) Priorität: 26.04.2001 DE 10120561; 24.11.2001 DE 10157749
(43) Veröffentlichungstag der Anmeldung: 21.01.2004
(73) Patentinhaber: ThyssenKrupp VDM GmbH, 58791 Werdohl (DE)
(72) Erfinder: HATTENDORF, Heike, 58791 Werdohl (DE); WEBELSIEP, Jürgen, 58454 Witten (DE); BALKE, Hans-Joachim, 58556 Kierspe (DE); ECKHARDT, Michael, 58791 Werdohl (DE)
(86) Internationale Anmeldenummer: PCT/EP2002/004571
(87) Internationale Veröffentlichungsnummer: WO 2002/088404

(56) Entgegenhaltungen:
- DE-A- 19 834 552
- DE-A- 19 928 842
- PATENT ABSTRACTS OF JAPAN vol. 1995, no. 02, 31. März 1995 (1995-03-31) -& JP 06 330248 A (KAWASAKI STEEL CORP), 29. November 1994 (1994-11-29)
- PATENT ABSTRACTS OF JAPAN vol. 018, no. 401 (C-1231), 27. Juli 1994 (1994-07-27) -& JP 06 116686 A (KAWASAKI STEEL CORP), 26. April 1994 (1994-04-26)
- PATENT ABSTRACTS OF JAPAN vol. 1997, no. 02, 28. Februar 1997 (1997-02-28) -& JP 08 269730 A (KAWASAKI STEEL CORP), 15. Oktober 1996 (1996-10-15)
- DATABASE WPI Derwent Publications Ltd., London, GB; AN 1974-07663V XP002229896 -& JP 49 027416 A (NIPPON STEEL CORP) & JP 49 027416 A 11. März 1974 (1974-03-11)

## Beschreibung

Die Erfindung betrifft eine verformbare, ferritische Stahllegierung.

Derartige Legierungen werden unter anderem zur Herstellung von elektrischen Heizelementen und Katalysatorträgern verwendet. Diese Werkstoffe bilden eine dichte, festhaftende Aluminiumoxidschicht, die sie vor Zerstörung schützt. Dieser Schutz wird verbessert durch Zugaben von sogenannten reaktiven Elementen wie beispielsweise Ca, Ce, La, Y, Zr, Hf, Ti, Nb, die die Haftfähigkeit verbessern und/oder das Schichtwachstum verringern, wie es im "Handbuch der Hochtemperatur-Werkstofftechnik, Ralf Bürgel, Vieweg Verlag, Braunschweig 1998", ab Seite 274 beschrieben wird.

Die Aluminiumoxidschicht schützt den metallischen Werkstoff vor schneller Oxidation. Dabei wächst sie selbst, wenn auch sehr langsam. Dieses Wachstum findet unter Verbrauch des Aluminiumgehaltes des Werkstoffes statt. Ist kein Aluminium mehr vorhanden, so wachsen andere Oxide (Chrom- und Eisenoxide). Der Metallgehalt des Werkstoffes wird sehr schnell verbraucht und der Werkstoff versagt. Die Zeit bis zum Versagen heißt Lebensdauer. Eine Erhöhung des Aluminiumgehaltes verlängert somit die Lebensdauer.

In der DE-A 19928842 wird eine Legierung mit (in Masse-%) 16 bis 22 % Cr, 6 bis 10 % Al und Zugaben von 0,02 bis 1,0 % Si, max. 0,5 % Mn, 0,02 bis 0,1 % Hf, 0,02 bis 0,1 % Y, 0,001 bis 0,01 % Mg, max. 0,02 % Ti, max. 0,03 % Zr, max. 0,02 % SE, max. 0,1 % Sr, max. 0,1, max. 0,5 % Cu, max. 0,1 % V, max. 0,1 % Ta, max. 0,1 % Nb, max. 0,03 % C, max. 0,01 % N, max. 0,01 % B, Rest Eisen sowie erschmelzungsbedingte Verunreinigungen für die Verwendung als Trägerfolie für Abgaskatalysatoren, als Heizleiter, als Bauteil im Industrieafenbau und In Gasbrennern beschrieben.

In der EP-B 0387670 wird eine Legierung mit (in Masse-%) 20 bis 25 % Cr, 5 bis 8 % Al und Zugaben von 0,03 bis 0,08 % Yttrium 0,004 bis 0,008 % Stickstoff, 0,020 bis 0,040 % Kohlenstoff, sowie zu etwa gleichen Teilen 0,035 bis 0,07 % Ti und 0,035 bis 0,07 % Zirkonium, und max. 0,01 % Phosphor, max. 0,01 % Magnesium, max. 0,5 % Mangan, max. 0,005 % Schwefel, Rest Eisen angesprochen, wobei die Summe der Gehalte an Ti und Zr in % 1,75 bis 3,5 mal so groß ist, wie die Summe der Gehalte an C und N in Masse % sowie erschmelzungsbedingte Verunreinigungen. Ti und Zr kann ganz oder teilweise durch Hafnium und/oder Tantal oder Vanadium ersetzt werden.

In der EP-B 0290719 wird eine Legierung mit (in Masse-%) 12 bis 30 % Cr, 3,5 bis 8 % Al, 0,008 bis 0,10 % Kohlenstoff, max. 0,8 % Silizium, 0,10 bis 0,1 % Mangan, max. 0,035 % Phosphor, max. 0,020 % Schwefel, 0,1 bis 1,0 % Molybdän, max. 1 % Nickel, und den Zusätzen 0,010 bis 1,0 % Zirkonium, 0,003 bis 0,3 % Titan und 0,003 bis 0,3 % Stickstoff, Kalzium plus Magnesium 0,005 bis 0,05 %, sowie seltene Erdmetalle von 0,003 bis 0,80 %, Nlob von 0,5 %, Rest Eisen mit üblichen Begleitelementen beschrieben, die zum Beispiel als Draht für Heizelemente für elektrisch beheizte Öfen und als Konstruktionswerkstoff für thermisch belastete Teile sowie als Folie zur Herstellung von Katalysatorträgern verwendet wird.

In der US-A 4277374 wird eine Legierung mit (in Masse-%) bis zu 26 % Chrom, 1 bis 8 % Aluminium, 0,02 bis 2 % Hafnium, bis zu 0,3 % Yttrium, bis zu 0,1 % Kohlenstoff, bis zu 2 % Silizium, Rest Eisen, mit einem bevorzugten Bereich von 12 bis 22 % Chrom und 3 bis 6 % Aluminium abgehandelt, die als Folie zur Herstellung von Katalysatorträgern Verwendung findet.

Die obigen Druckschriften gehen von traditionellen Herstellungsverfahren, nämlich dem konventionellen Gießen der Legierung und dem anschließenden Warm- und Kaltverformen aus. Da diese Verfahren mit hohen Ausfällen u. a. durch Versprödungserscheinungen beim Warmwalzen verbunden sind, wurden in den letzten Jahren Alternativen entwickelt, bei welchen ein Chrom-Stahl, der reaktive Elemente enthält, mit Aluminium oder auch Aluminium-Legierungen beschichtet wird. Derartige Verbundwerkstoffe werden dann an Enddicke gewalzt und anschließend diffusionsgeglüht, wobei bei Einstellung geeigneter Glühparameter ein homogener Werkstoff entsteht.

Derartige Verfahren sind beispielsweise in den Druckschriften EP-B 0640390, EP-B 0204423 und WO 99/18251 beschrieben worden und sind hervorragend geeignet, die Verarbeitungsprobleme, für die Anwendungen, wo ein hoher Aluminiumgehalt technisch erforderlich ist und die Anwendung in Form von Folle oder Band erfolgt, zu verringern.

Eine andere Möglichkeit die Ausfälle und die Kosten durch die Versprödungserscheinungen zu verringern, wird bei dem Einsatz von Eisen-Chrom-Aluminium-Legierungen für Haushaltsgeräte wie z. B. Toaster, Haartrockner, u. ä., praktiziert, die in der Regel bei geringeren Temperaturen unterhalb von 800°C eingesetzt werden und sehr stark unter Kostengesichtspunkten produziert werden. Da hier der Einsatz in der Regel in Form von Draht erfolgt, sind die beschriebenen Lösungen durch Beschichten nicht möglich. Dort werden auf Grund der geringeren Temperaturbelastungen Legierungen mit (in Masse-%) einem verringerten Aluminiumgehalt von unter 5 % eingesetzt, wie z. B. eine Legierung mit ca. 14,5 % Cr, ca. 4,5 % Al, Zugaben von reaktiven Elementen, Rest Eisen, wie sie in der DIN Norm 17470 in Tabelle 3 mit 14 % Chrom und 4 % Aluminium, Rest Eisen (Cr Al 14 4) beschrieben ist und produziert wird, wie aus "Drähte von Krupp VDM für die Elektroindustrie", Druckschrift N563, Ausgabe November 1998 auf Seite 24, Werkstoff Aluchrom W, mit 14 bis 16 % Chrom, 3,5 bis 5,0 % Aluminium, max. 0,08 % Kohlenstoff, max. 0,6 % Mangan. max. 0,5 % Silizium, max. 0,3 % Zirkonium, andere erschmelzungsbedingte Verunreinigungen, Rest Eisen bekannt ist. Diese Legierung dient im folgenden als Vergleichslegierung und wird kurz mit Cr Al 14 4 bezeichnet.

Die Eisen - Chrom - Aluminium - Legierung Cr Al 14 4 läßt sich zwar durch den auf ca. 4 bis 4,5 Masse % abgesenkten Aluminiumgehalt leichter fertigen, als die oben beschriebene Legierungen mit über 5 Masse % Aluminium. Sie zeigt aber immer noch Versprödungserscheinungen, die zu einem erhöhten Fertigungsaufwand bei der Warmformgebung führen.

Bisher war es Stand der Technik, dass in Fe Cr Al Legierungen mit circa 14 bis 15 Masse % Chrom ein Mindestgehalt von circa 4 Masse % Al benötigt wird, um eine schützende Aluminiumoxidschicht, aufzubauen, wie es zum Beispiel in "Handbuch der Hochtemperatur-Werkstofftechnik, Ralf Bürgel, Vieweg Verlag, Braunschweig 1998" auf Seite 272 in Bild 5.13 gezeigt wird.

Der GB-A 476,115 ist eine Eisenlegierung, insbesondere einsetzbar als elektrischer Widerstand, zu entnehmen, die folgende Elemente beinhaltet: 6,1 - 30 % Cr, 3 - 12 % Al, 0,07 - 0,2 % C, ≤ 4 % Ti, Rest Fe sowie erschmelzungsbedingte Verunreinigungen. Der Ti-Gehalt ist hierbei dergestalt an den C-Gehalt gebunden, daß er nicht weniger als das 3-fache des C-Gehaltes betragen soll. Bevorzugte Bereiche für Cr sind > 8 %, für Al > 5 %, für C > 0,085 %.

In der DE-A 196 52 399 ist ein Verfahren zur Herstellung einer mehrschichtigen Metallverbundfolie sowie deren Verwendung beschrieben. Die Metallverbundfolie beinhaltet eine Trägerschicht aus ferritischem Stahlband, das beidseitig mit einer Außenschicht aus Aluminium bzw. einer Aluminiumlegierung versehen ist. Die Trägerschicht wird aus einer Legierung gebildet, mit (in Masse-%) 16 - 25 % Cr, Seltenen Erden, Y oder Zr in Gehalten zwischen 0,01 - 0,1 %, Fe Rest. Femer kann Al in Gehalten zwischen 2 und 6 % hinzulegiert werden. Bevorzugte Cr-Gehalte sind oberhalb von 20 % angesiedelt.

Schließlich offenbart die EP-A 0 402 640 eine rostfreie Stahlfolie als Trägerelement für Katalysatoren sowie deren Herstellung. Die Folie wird gebildet aus einer Legierung folgender Zusammensetzung (in Masse-%): 1,0 -20 % Al, 5 - 30 % Cr, bis zu 2 % Mn, bis zu 3 % Si, bis zu 1 % C, Rest Fe sowie herstellungsbedingte Verunreinigungen. Bevorzugte Bereiche für Al liegen zwischen 5,5 und 20 %. Des weiteren können Y, Sc oder Seltene Erden in Grenzen bis 0,3 % hinzufegiert werden, wobei auch mindestens eines der Elemente Ti, Nb, Zr, Hf, V, Ta, Mo, W in Gehalte bis zu 2 % vorgesehen sein kann. Gehalte < 4 % Al bedingen hierbei Cr-Gehalte > 25 %.

Der JP-A 06330248 ist eine Legierung mit folgender Zusammensetzung zu entnehmen: 2,5 - 4,5 % Al, 9 - < 18 % Cr, ≤1 % Si, ≤1 % Mn, ≤0,02 % C, ≤0,02 % N, Rest Fe. Als reaktives Element soll Hf in Grenzen von 0,01 - 0,2 % zum Einsatz gelangen.

Durch die JP-A 0611 6686 ist eine Eisen-Chrom-Aluminium-Legierung folgender Zusammensetzung bekannt geworden: 1 - 6 % Al, 10 - 28 % Cr, < 1 % Si, < 1,5 % Mn, ≤0,05 % Ti + Nb, ≤0,01 % Ce, ≤0,05 % C, ≤0,02 % N, Fe als Rest. Ferner sollen Zr in Gehalten von 0,01 - 1,0 % sowie La in Gehalten von 0,01 - 0,2 % zugesetzt werden.

Schließlich offenbart die JP-A 08269730 eine Legierung folgender Zusammensetzung: 3 - 8 % Al, 9 - 30 % Cr, ≤1,0 % Si, ≤1,0 % Mn, ≤0,05 % C, ≤ 0,05% N, Fe als Rest. Der Legierung können in Größerordnungen > 1 % Elemente wie Nb, Ti, Zr, V, Hf, Mo, Ta und Co zugegeben werden.

Der Erfindung liegt die Aufgabe zugrunde, eine kostengünstige Eisen-Chrom-Aluminium Legierung bereitzustellen, die eine ähnliche oder bessere Lebensdauer wie Cr Al 14 4 hat, aber eine noch geringere Sprödigkeit und damit verbesserte Umformbarkeit aufweist, zugleich aber die gleiche technische Funktionalität wie Cr Al 14 4 hat.

Diese Aufgabe wird gelöst durch eine Eisen-Chrom-Aluminium-Legierung mit hoher Lebensdauer, mit (in Masse-%) 2,5 bis 3,0 % Aluminium und > 10 bis <20 % Chrom sowie Zugaben von 0,1 bis 1 % Si, max. 0,5 % Mn, 0,01 bis 0,2 % Yttrium und 0,01 bis 0,2 % Hf und/oder 0,01 bis 0,3 % Zr, max. 0,01 % Mg, max. 0,01 % Ca, max. 0,08 % Kohlenstoff, max. 0,04 % Stickstoff, max. 0,04 % Phosphor max. Die DE-A-198 34 552 offenbart : eine Eisen-Chrom-Aluminium-Legierung die als Metallfolie für Heizleiterwiederstände oder als Träger für Abgaskatalysatoren verwendet wird, wobei die Folie folgende Zusammensetzung aufweist: Al:4-10%; Cr:18-25%; Si:0.5-1.5%; Y:0.03-0.08%; Zr:0.01-0.05%; Hf: 0.01-0.05%; Ti:max. 0.01% und Rest Fe und übliche Verunreinigungen. 0,01 % Schwefel, max. 0,05 % Kupfer und jeweils max. 0,1 % Molybdän und/oder Wolfram sowie herstellungsbedingten Verunreinigungen, Rest Eisen

Vorteilhafte Weiterbildungen der erfindungsgemäßen Legierung sind den Unteransprüchen zu entnehmen.

Bevorzugt kann der Al-Gehalt in Grenzen von 2,5 - 3,55 % und der Cr-Gehalt in Grenzen von 13 -17 % eingestellt wenden.

Eine Verringerung der Sprödigkeit läßt sich am effektivsten durch Verringerung des Aluminiumgehaltes erreichen. Dies hat allerdings den Nachteil, dass der spezifisch elektrische Widerstand sich auch verringert und die Lebensdauer abnimmt.

Die Sprödigkeit wird ebenfalls durch Chrom, Silizium, Kohlenstoff und Stickstoff erhöht, weshalb auch diese Elemente so niedrig wie möglich gehalten werden sollten.

Die gleiche technische Funktionalität für einen Heizleiter, der zur elektrischen Erzeugung von Wärme dient, erreicht man, wenn die Oberflächenleistung, die Leistung am Heizelement, der Gesamtwiderstand des Heizelementes und die Lebensdauer des Heizelementes bei einer wie auch immer gearteten Veränderung des Werkstoffes konstant bleibt.

Verringert man nun bei konstanter Oberflächenleistung, konstanter Leistung und konstantem Widerstand den spezifisch elektrischen Widerstand, so muss man, um obige Bedingungen einhalten zu können, den Durchmesser des Drahtes verringern und die Drahtlänge um den gleichen Prozentsatz wie den Durchmesser erhöhen. Insgesamt verringert sich das Volumen damit um diesen Prozentsatz. Das heißt, man spart Material bei Verringerung des spezifischen elektrischen Widerstandes. Dies ist auch in H. Pfeifer, H. Thomas , Zunderfeste Legierungen, Springer Verlag, Berlin 1963, auf Seite 387 nachzulesen.

### Folgende Rechnung demonstriert diesen Sachverhalt:

Es werden bei Drähten die Durchmesser-, Längen- und Gewichtsänderung bei Austausch des Werkstoffs A durch B berechnet, wobei Oberflächenleistung, Leistung und Widerstand konstant gehalten werden.

Es gelten mit den obigen Randbedingungen folgende Formeln${\text{Durchmesser D}}_{\text{B}} {\text{/D}}_{\text{A}} \text{=} \sqrt[\text{3}]{{\text{ρ}}_{\text{B}} {\text{/ρ}}_{\text{A}}}$${\text{Länge L}}_{\text{B}} {\text{/L}}_{\text{A}} \text{=} \sqrt[\text{3}]{{\text{ρ}}_{\text{A}} {\text{/ρ}}_{\text{B}}}$${\text{Gewicht M}}_{\text{B}} {\text{/M}}_{\text{A}} \text{=} \sqrt[\text{3}]{{\text{ρ}}_{\text{B}} {\text{/ρ}}_{\text{A}} {\text{•γ}}_{\text{B}} {\text{/γ}}_{\text{A}}}$

Bei Verwendung der erfindungsgemäßen Legierung als Draht z. B. für ein Heizelement mit einem nach${\text{D}}_{\text{B}} \text{/} {\text{D}}_{\text{A}} \text{=} \sqrt[\text{3}]{{\text{ρ}}_{\text{B}} {\text{/ρ}}_{\text{A}}}$ veränderten Durchmesser D_{B} und einer nach${\text{L}}_{\text{B}} \text{/} {\text{L}}_{\text{A}} \text{=} \sqrt[\text{3}]{{\text{ρ}}_{\text{A}} {\text{/ρ}}_{\text{B}}}$ veränderten Längen L_{B}, wird bei dem Draht mit dem spezifischen elektrischen Widerstand ρ_{B} , der im Vergleich zu dem aus einer Legierung A mit dem spezifischen elektrischen Widerstand ρ_{A}, dem Durchmesser D_{A} und der Länge L_{A}, die gleiche Funktionalität hat, jedoch, wenn ρ_{B} kleiner als ρ_{A} ist und näherungsweise γ_{A} ≅ γ_{B} , eine um${\text{M}}_{\text{B}} \text{/} {\text{M}}_{\text{A}} \text{=} \sqrt[\text{3}]{{\text{ρ}}_{\text{B}} {\text{/ρ}}_{\text{A}} {\text{·γ}}_{\text{B}} {\text{/γ}}_{\text{A}}}$ geringere Materialmenge einer Legierung B benötigt.
Beispiel: Material A: ρ_{A} = 1,25 Ωmm²/m
Material B: ρ_{B} = 1,05 Ωmm²/m
D_{B}/D_{A} = 0,94; d. h. Verringerung des Durchmessers um 6 Masse %
L_{B}/L_{A} = 1,06; d. h. Erhöhung der Länge um 6 Masse %
M_{B}/M_{A} = 0,94; d. h. Verringerung des Gewichts um 6 Masse %
wobei für diese beispielhafte Vorüberlegung für die Dichten noch γ_{A} ≅ γ_{B} angenommen wird. Die Gültigkeit dieser Annahme ist im konkreten Fall zu prüfen.

Dieser Weg wurde aber bisher nicht beschritten, weil mit der Verringerung des Durchmessers eine Reduzierung der Lebensdauer einher geht.

Im folgenden wird die Lebensdauerverringerung durch Verringerung des Drahtdurchmessers abgeschätzt:

Nach I. Gurrappa, S. Weinbruch, D. Naumenko, W. J. Quadakkers, Materials and Corrosions 51 (2000), Seiten 224 bis 235 lässt sich die Lebensdauer t eines Drahtes berechnen zu
γ = Dichte der Legierung
C₀ = Aluminiumkonzentration der Legierung vor Beginn der Oxidation bzw. des Einsatzes einer Heizwendel
C_{K} = kritische Aluminiumkonzentration bei der die "Break away" Oxidation, das heißt die Bildung anderer Oxide als der Aluminiumoxide, startet. Dies zeigt das Ende der Funktionsfähigkeit eines Heizleiters an und führt zum schnellen Durchschmelzen des Heizleiters und ist somit als Lebensdauerende anzusehen ist.
k = Oxidationskonstante
n = Oxidationsratenexponent, mit einer Größe von circa 0,5

Die Oxidationskonstante k ist ein Maß für die Qualität der Oxidschicht. Bei einer Oxidschicht mit sehr guter Schutzwirkung, ist k kleiner als bei einer schlechteren Oxidschicht. Je kleiner k ist, desto größer ist die Lebensdauer.

Verringert man, wie in der obigen Vorüberlegung, nun bei einer Legierungen den Drahtdurchmesser um den Faktor 0,94, so verringert sich die Lebensdauer, da die Oxidationskonstante k, die Dichte γ, C₀ und C_{K} unverändert bleiben, wie folgt:
mit t₁ = Lebensdauer beim größerem Drahtdurchmesser D₁.
und t₂ = Lebensdauer beim kleineren Drahtdurchmesser D₂.

Das heißt eine Legierung mit gleicher Funktionalität müsste eine mindestens 12% größere Lebensdauer haben, um den Nachteil des geringeren Drahtdurchmessers zu kompensieren. Darüber hinausgehende Lebensdauern bieten noch zusätzlich den Vorteil einer längeren Lebensdauer, das heißt eine verbesserte Funktionalität.

Überraschenderweise zeigte es sich, dass Legierungen mit (in Masse-%) > 2.5 bis 3.0% Aluminium und > 10 bis 20 % Chrom, und Zugaben von 0,1 bis 1 % Si, max. 0,5 % Mn, 0,01 bis 0.08% Yttrium, und/oder 0,01 bis 0.08% Hf und/oder 0,01 bis 0.08% Zr, max. 0,01 % Mg, max. 0,01 % Ca, max. 0,08 % Kohlenstoff, Rest Eisen und den üblichen verfahrensbedingten Verunreinigungen eine wesentlich bessere Lebensdauer aufweisen, als die bisher eingesetzte Legierung mit circa 14,5 % Cr, circa 4,5 % Al, und Zugaben von max. 0,3 % Zirkonium, max. 0,08 % Kohlenstoff, max. 0,6 % Mangan, max. 0,5 % Silizium, Rest Eisen und andere erschmelzungsbedingte Verunreinigungen.

Der Erfindungsgegenstand ist neben Heizleitern für Heizelemente, z. B. einem Haushaltsgerät, oder als Konstruktionswerkstoff im Ofenbau auch als Folie, beispielsweise als Trägerfolie für Katalysatoren einsetzbar.

Die Vorteile der Erfindung werden in den folgenden Beispielen näher erläutert:

Beispiele: In Tabelle 1 sind verschieden Eisen-Chrom Aluminium-Legierungen zusammengestellt, wobei die Tabelle sowohl großtechnisch als auch labormäßig erschmolzene Chargen enthält.

Für Heizelemente (Heizleiter) in Form von Draht sind beschleunigte Lebensdauertests zum Vergleich von Werkstoffen untereinander zum Beispiel mit folgenden Bedingungen möglich:

Der Test wird an Drähten mit dem Durchmesser 0,40 mm durchgeführt, aus denen Drahtwendeln mit 12 Windungen, einem Wendeldurchmesser von 4 mm und einer Wendellänge von 50 mm gefertigt werden. Die Drahtwendeln werden zwischen 2 Stromzuführungen eingespannt und durch Anlegen einer Spannung bis auf 1200°C erhitzt. Die Erhitzung erfolgt jeweils für 2 Minuten, dann wird die Stromzufuhr für 15 Sekunden unterbrochen. Am Ende der Lebensdauer versagt der Draht dadurch, dass der restliche Querschnitt durchschmilzt. Als Lebensdauer wird die Gesamtzeit, die der Draht erhitzt wurde, ohne die Unterbrechungszeiten angegeben, im folgenden Brenndauer genannt.

Die großtechnische Charge T1 und die Laborchargen T2 und T3 stellen den Stand der Technik für Cr Al 14 4 dar, mit (in Masse-%) ca. 14,5 % Chrom, 4,5 % Aluminium, ca. 0,3 % Mangan, ca. 0,2 % Silizium und als reaktives Element 0,17 bis 0,18 % Zirkon. Sie haben Lebensdauern von 49 Stunden für die Laborcharge T3, 63 Stunden für die Laborcharge T2 und 77 Stunden für die großtechnische Charge T1. Die Chargen H1 bis H6 sind Chargen mit einem Aluminiumgehalt von über 5 Masse % und unterschiedlichen Beigaben von Silizium, Mangan, Zirkon, Titan, Hafnium und Yttrium und anderen Beimengungen wie zum Beispiel Kalzium, Magnesium, Kohlenstoff und Stickstoff. Sie zeigen, wie zu erwarten war, alle eine deutlich vergrößerte Lebensdauer im Vergleich zum zu den Chargen T1 bis T3 auf Grund des erhöhten Aluminiumgehaltes. Unterschiede in der Lebensdauer bei H1 bis H6 sind insbesondere auf die unterschiedlichen Gehalte an Aluminium, Silizium, Zirkon, Titan, Hafnium und Yttrium zurückzuführen.

Bei der Laborcharge K1 ist im Vergleich zur Laborcharge nach dem Stand der Technik T2 der Aluminiumgehalt von 4,5 auf 3,55 Masse % abgesenkt worden. Die Lebensdauer verringerte sich damit, wie erwartet, von 63 Stunden auf 34 Stunden.

Anders ist dies bei den erfindungsgemäßen mit "E" gekennzeichneten Chargen L2, M1, M2 und M4. Sie haben im Vergleich zu den Laborchargen T3 und T2 nach dem Stand der Technik eine um den Faktor 1,5 bis 2 vergrößerte Lebensdauer, obwohl sie deutlich verringerte Aluminiumgehalte von 2,5 bis 3.0 Masse % enthalten. Ihr gemeinsames Kennzeichen ist, dass sie, neben Zirkonium noch Yttrium und/oder Hafnium enthalten. Dabei erreicht Charge L2 mit einem Aluminiumgehalt von (in Masse-%) 2,55 % und einem Zirkongehalt von 0,05 % und einem Hafniumgehalt von 0,04 % und einem Yttriumgehalt von 0,02 % eine Lebensdauer von 109 Stunden. Die Charge M1 erreicht mit einem Aluminiumgehalt von 2,78 % und einen Zirkongehalt von 0,05 % und einem Hafniumgehalt von 0,03 % und einem Yttriumgehalt von 0,02 % eine Lebensdauer von 92 Stunden. Die Charge M2 erreicht mit einem Aluminiumgehalt von 2,71 % und einen Zirkongehalt von 0,05 % und einem Hafniumgehalt von 0,03 % und einem Yttriumgehalt von 0,04 % eine Lebensdauer von 126 Stunden. Die Charge M4 erreicht mit einem Aluminiumgehalt von 2,8 % und einen Zirkongehalt von 0,03 % und einem Hafniumgehalt von 0,03 % und einem Yttriumgehalt von 0,03 % eine Lebensdauer von 85 Stunden.

Diese Beispiele zeigen, dass mit ganz geringen Zugaben von Zirkon, Hafnium und Yttrium zu der Eisen - Chrom - Aluminium - Legierung auch bei niedrigen Aluminiumgehalten von 2,5 % sehr hohe Lebensdauern, die denen von Eisen - Chrom - Aluminium - Legierungen mit über 5 % Aluminium entsprechen, erreicht werden können.

Zusammenfassend lässt sich sagen, dass die erfindungsgemäße Legierung Zugaben von 0,01 bis 0.08% Yttrium, und/oder 0,01 bis 0.08% Hf und/oder 0,01 bis 0.08% Zr enthalten muss.

Charge L1 zeigt, dass auch bei Zugabe von Zirkon, Hafnium und Yttrium bei einem Aluminiumgehalt von 1,55 % nur noch eine Lebensdauer von 9,3 Stunden erreicht wird. Auch Charge M3 hat trotz Zugabe von Zirkon, Hafnium und Yttrium bei einem Aluminiumgehalt von nur 2,24 % nur noch eine Lebensdauer von 72 Stunden, die im Bereich der Chargen nach dem Stand der Technik liegen. Die erfindungsgemäße Legierung sollte also einen Aluminiumgehalt von mehr als 2 % haben.

Chromgehalte zwischen 14 und 17 % haben keinen entscheidenden Einfluss auf die Lebensdauer wie der Vergleich der Zirkon, Hafnium und Yttrium enthaltenden Chargen M1 mit 14,85 % Chrom und 2,78 % Aluminium und Charge L2 mit 16,86 % Chrom und 2,55 % Aluminium zeigt. Allerdings ist ein gewisser Chromgehalt nötig, da Chrom die Bildung der besonders stabilen und schützenden α - Al₂O₃ Schicht fördert. Nach H. M. Herbelin, M Mantel, Colloque C7, Suppleément au Journal de Physique III, Vol. 5, Novembre 1995, Seiten C7-365 bis 374 geschieht dies noch bei einem Chromgehalt von 13 %, ein Chromgehalt von 6 % reicht aber nicht mehr aus.

Nach J. Klöwer, Materials and Corrosion 51 (2000), Seiten 373 bis 385 erhöhen Zugaben von Silizium von circa 0,3 Masse % und mehr die Lebensdauer durch eine Verbesserung der Haftung der Deckschicht. Es ist deshalb ein Gehalt von mindesten 0,1 Masse % Silizium erforderlich.

In Tabelle 1 ist die Kerbschlagarbeit bei Raumtemperatur, 50°C, 100°C und 150°C an DMV Normproben (Siehe dazu W. Domke, Werkstoffkunde und Werkstoffprüfung, Verlag W. Gerardet, Essen, 1981, ab Seite 336) aufgelistet. Die Kerbschlagarbeit ist bei einem ferritischen Stahl bei dem bei niedrigen Temperaturen auftretenden Sprödbruch gering (Tieflage), bei dem bei höheren Temperaturen duktilen, gut verformbaren Verhalten hoch (Hochlage) mit einem steilen Anstieg innerhalb weniger Grad von der Tieflage in die Hochlage. Dabei kann in diesem Bereich die Kerbschlagarbeit stark streuen. Die Temperatur, bei der der Übergang von der Hochlage in die Tieflage erfolgt, heißt Kerbschlagübergangstemperatur. Ein Werkstoff ist zum Beispiel um so spröder, je größer die Korngröße ist oder bei den Eisen - Chrom - Aluminium - Werkstoffen, je höher der Gehalt an Legierungselementen wie Aluminium, Chrom, Silizium, Stickstoff, Kohlenstoff, Phosphor und Schwefel ist. Auf Grund Ihres Herstellungsweges als Laborcharge haben alle Kerbschlagproben in Tabelle 1 eine sehr große Korngröße von circa 200 bis 400 µm, was sehr ungünstig ist. Deshalb befinden sich alle Proben bei Raumtemperatur in der Tieflage, wobei die Proben mit dem niedrigsten Aluminiumgehalt, dem niedrigsten Chromgehalt und dem niedrigsten Kohlenstoffgehalt die höchste Kerbschlagarbeit haben, wie es die Chargen M1, M2, M3, M4 und L1 zeigen. Die Charge M4 hat eine etwas schlechtere geringere Kerbschlagarbeit als die Charge M2 mit einem ähnlichen Aluminium- und Chromgehalt, da diese einen höheren Kohlenstoffgehalt hat. Die Charge L2 hat eine etwas geringere Kerbschlagarbeit, als die Charge M2, da sie einen höheren Chromgehalt hat. Ähnlich wie Kohlenstoff wirken Stickstoff, Phosphor und Schwefel, deren Gehalte deshalb vorteilhafterweise gering gehalten werden sollten. Es zeigt sich, das der Aluminiumgehalt 3.0 % nicht übersteigen darf, um die versprödenden Wirkung des Aluminiums so gering wie möglich zu halten.

Das gleiche Bild zeigt sich bei den bei 50 °C und 100 °C gemessenen Kerbschlagarbeiten, nur dass die Verbesserung der Kerbschlagarbeiten bei den niedrigen Aluminiumgehalten noch ausgeprägter ist und auch die Verringerung der kerbschlagarbeit durch einen erhöhten C-Gehalt bei M4 im Vergleich zu M1 und M2 noch besser zu erkennen ist. Hier ist auch zu erkennen, dass die Charge M1, die sich von der Charge M2 durch einen höheren Siliziumgehalt unterscheidet, eine etwas geringere Kerbschlagarbeit hat. Bei 150°C befinden sich alle Kerbschlagarbeiten in der duktilen Hochlage, wobei die Chargen M2, M3 und M4 mit einem Aluminiumgehalt von 2,2 bis 2,8 % die höchsten Kerbschlagarbeiten aufweisen.

Zusammenfassend läßt sich sagen, dass das spröde Verhalten der Eisen - Chrom - Aluminium - Legierungen deutlich verringert wird durch Absenkung des Aluminiumgehaltes auf unter 3.0 %. Dies wird noch zusätzlich unterstützt durch geringe Gehalte an Silizium, Kohlenstoff, Stickstoff, Phosphor und Schwefel. Der Kohlenstoffgehalt wird deshalb auf max. 0,08 %, der Stickstoffgehalt auf max. 0,04 %, der Phosphorgehalt auf max. 0,04 % und der Schwefelgehalt auf max. 0,01 Masse % begrenzt. Phosphor und Schwefel wirken sich noch zusätzlich ungünstig auf die Lebensdauer aus, so dass möglichst geringe Gehalte an diesen Elementen auch aus dieser Sicht vorteilhaft sind.

Wegen der versprödenden Wirkung sollte auch der Chromgehalt so niedrig wie möglich vorgesehen werden. Wegen der Anforderungen an die Lebensdauer kann der Silizium- und der Chromgehalt nicht auf nahezu Null abgesenkt werden, sondern muss mindesten 0,1 % Silizium und 10 % Chrom betragen. Es sollten aber nicht mehr als 20% Chrom und 1 % Silizium zugegeben werden, um eine möglichst geringe Sprödigkeit zu erreichen.

Bei Ersatz einer Legierung Cr Al 14 4, wie sie in Tabelle 1 zum Beispiel durch die Chargen T1, T2 und T3 vertreten ist, durch eine erfindungsgemäße Legierung, wie zum Beispiel durch Chargen M2 oder M4, verringert sich der spezifische elektrische Widerstand von 1,21 Ωmm²/m (Legierung A) auf 1,04 Ωmm²/m. (Legierung B). Gleiche Funktionalität ist nach dem vorher Gesagtem gewährleistet, wenn Oberflächenleistung, Leistung und Widerstand der Heizwendel konstant gehalten werden.

Dabei ergibt sich für das Durchmesserverhältnis${\text{D}}_{\text{B}} {\text{/D}}_{\text{A}} \text{=} \sqrt[\text{3}]{{\text{ρ}}_{\text{B}} {\text{/ρ}}_{\text{A}}} \text{= 0,95}$ und für das Längenverhältnis${\text{L}}_{\text{B}} {\text{/L}}_{\text{A}} \text{=} \sqrt[\text{3}]{{\text{ρ}}_{\text{A}} {\text{/ρ}}_{\text{B}}} \text{= 1,05}$ das Gewichtsverhältnis${\text{M}}_{\text{B}} {\text{/M}}_{\text{A}} \text{=} \sqrt[\text{3}]{{\text{ρ}}_{\text{B}} {\text{/ρ}}_{\text{A}}} {\text{•γ}}_{\text{B}} {\text{/γ}}_{\text{A}} \text{= 0,95}$ mit näherungsweise${\text{γ}}_{\text{A}} {\text{≅ γ}}_{\text{B}}$

Die Dichte der Legierung A ist γ_{A} = 7,12 g/cm², die Dichte der Legierung B ist γ_{B} = 7,30 g/cm². Mit Berücksichtigung der Dichteänderung ergibt sich das Gewichtsverhältnis nur unwesentlich größer zu${\text{M}}_{\text{B}} {\text{/M}}_{\text{A}} \text{=} \sqrt[\text{3}]{{\text{ρ}}_{\text{B}} {\text{/ρ}}_{\text{A}}} {\text{•γ}}_{\text{B}} {\text{/γ}}_{\text{A}} \text{= 0,97}$

Das heißt die näherungsweise Abschätzung mit γ_{A} ≅ γ_{B} war in diesem Fall erlaubt.

Die Lebensdauerabschätzung nach I. Gurrappa, S. Weinbruch, D. Naumenko, W. J. Quadakkers, Materials and Corrosions 51 (2000), Seiten 224 bis 235 durch Verringerung des Drahtdurchmessers bei der erfindungsgemäßen Legierung B ergibt:

Das heißt die erfindungsgemäße Legierung muss eine mindestens 10% größere Lebensdauer haben, um den Nachteil des geringeren Drahtdurchmessers zu kompensieren. Da die erfindungsgemäßen Chargen jedoch alle eine mindestens 50 % größere Lebensdauer aufweisen, bringt die Verwendung der erfindungsgemäßen Legierung noch zusätzlich den Vorteil einer erhöhten Lebensdauer.

Mangan wird auf 0,5 Masse % begrenzt, da dieses Element die Oxidationsbeständigkeit reduziert. Das Gleiche gilt für Kupfer.

## Patentansprüche

1. Eisen-Chrom-Aluminium-Legierung mit hoher Lebensdauer, mit (in Masse %)
2,5 bis 3,0 % Al
> 10 bis < 20 % Cr
sowie Zugabe von
0,1 bis 1 % Si
max. 0,5 % Mn
Y und Hf und Zr, jeweils in Grenzen von 0,01 bis 0,08 % oder
0,01 bis 0,08 % Y und 0,01 bis 0,03 % Hf oder
0,01 bis 0,03 Y und 0,01 bis 0,08 % Zr
max. 0,01 % Mg
max. 0,01 % Ca
max. 0,08 % C
max. 0,04 % N
max. 0,04 % P
max. 0,01 % S
max. 0,05 % Cu und jeweils
max. 0,1 % Mo und/oder W
Rest Fe
sowie herstellungsbedingte Verunrainigungen.

2. Eisen-Chrom-Aluminium-Lagierung nach Anspruch 1, mit (in Masse %)
2,5 bis 3,0 % Al
13 bis 17 %Cr
sowie Zugabe von
0,1 bis 0,5 % Si
max. 0,5 % Mn
Y und Hf und Zr, jeweils in Grenzen von 0,01 bis 0,08 % oder
0,01 bis 0,08 % Y und 0,01 bis 0,08 % Hf oder
0,01 bis 0,08 Y und 0,01 bis 0,08 % Zr
max. 0,01 % Mg
max. 0,01 % Ca
max. 0,08 % C
max. 0,04 % N
max. 0,04 % P
max. 0,01 % S
max. 0,05 % Cu und jeweils
max. 0,1 % Mo und/oder W
Rest Fe
sowie herstellungsbedingte Verunreinigungen.

3. Eisen-Chrom-Aluminium-Legierung nach Anspruch 1 oder 2, mit (in Masse %)
2,5 bis 3,0 % Al
14 bis 17 %Cr
sowie Zugabe von
0,1 bis 0,5 % Si
max. 0,5 % Mn
Y und Hf und Zr, jeweils in Grenzen von 0,01 bis 0,08 % oder
0,01 bis 0,08 % Y und 0,01 bis 0,08 % Hf oder
0,01 bis 0,08 Y und 0,01 bis 0,08 % Zr
max. 0,01 % Mg
max. 0,01 % Ca
max. 0,08 % C
max. 0,04 % N
max. 0,04 % P
max. 0,01 % S
max. 0,05 % Cu und jeweils
max. 0,1 % Mo und/oder W
Rest Fe
sowie herstellungsbedingte Verunreinigungen.

4. Eisen-Chrom-Aluminium-Legierung nach einem der Ansprüche 1 bis 3, bei der eines oder mehrere das Elemente Yttrium, Hafnium oder Zirkon, ganz oder teilweise durch (in Masse-%) 0,01 bis 0,1 % eines oder mehrere der Elemente Scandium und/oder Titan und/oder Vanadium, und/oder Niob, und/oder Tantal und/oder Cer ersetzt sind.

5. Eisen-Chrom-Aluminium-Legierung nach einem der Ansprüche 1 bis 4, **dadurch gekennzeichnet**, das die Gehalte an Kohlenstoff auf 0,02 %, Stickstoff auf 0,01 %, Phosphor auf 0,01 % und Schwefel auf 0.005 % begrenzt sind.

6. Eisen-Chrom-Alumium-Legierung nach einem der Ansprüche 1 bis 5, wobei bei Einsatz der Legierung als Draht und Konstanthaltung der Oberflächenleistung, der Leistung sowie des Widerstandes und Austausch eines Werkstoffes A durch einen Werkstoff B folgende Randbedingungen bezüglich der Durchmesser-, Längen-, und Gewichtsänderung gegeben sind.$\text{Durchmesser} {\text{D}}_{\text{B}} \text{/} {\text{D}}_{\text{A}} \text{=} \sqrt[\text{3}]{{\text{ρ}}_{\text{B}} {\text{/ρ}}_{\text{A}}}$$\text{Länge} {\text{L}}_{\text{B}} \text{/} {\text{L}}_{\text{A}} \text{=} \sqrt[\text{3}]{{\text{ρ}}_{\text{A}} {\text{/ρ}}_{\text{B}}}$$\text{Gewicht} {\text{M}}_{\text{B}} \text{/} {\text{M}}_{\text{A}} \text{=} \sqrt[\text{3}]{{\text{ρ}}_{\text{B}} {\text{/ρ}}_{\text{A}} {\text{•γ}}_{\text{B}} {\text{/γ}}_{\text{A}}}$ worin
D der Durchmesser
ρ der spezifische elektrische Widerstand
L die Länge
M das Gewicht
γ die Dichte
des jeweiligen Drahtes sind, was bei ρ_{B} kleiner ρ_{A} und näherungsweise γ_{A} ≡ γ_{B} dazu führt, dass eine geringere Menge der Legierung B benötigt wird, wobei Legierung B sich dadurch auszeichnet, dass sie eine deutlich größere Lebensdauer hat, als Legierung A und so die lebensdauerreduzierende Durchmesserverringerung überkompensiert wird.

7. Verwendung einer Eisen-Chrom-Aluminium-Legierung nach einem der Ansprüche 1 bis 6, als Heizleiter in einem Heizelement.

8. Verwendung einer Eisen-Chrom-Aluminium-Legierung nach einem der Ansprüche 1 bis 6 als Legierung, insbesondere in Form eines Heizelementes, für den Einsatz in Haushaltsgeräte.

9. Verwendung einer Eisen-Chrom-Aluminium-Legierung nach einem der Ansprüche 1 bis 6 als Legierung, insbesondere in Form eines Heizelementes oder als Konstruktionswerkstoff für den Einsatz im Ofenbau.

10. Verwendung einer Eisen-Chrom-Aluminium-Legierung nach einem der Ansprüche 1 bis 6 als Legierung, insbesondere in Form einer Folie, für den Einsatz als Trägerfolie für Katalysatoren.

11. Verwendung einer Eisen-Chrom-Aluminium-Legierung nach einem der Ansprüche 1 bis 6 als Legierung, insbesondere in Form von Draht oder Band, für den Einsatz als Brems- und Anfahrwiderstand.

## Claims

1. Iron-chromium-aluminium alloy having a high service life, comprising (in % by mass):
2.5 to 3.0% Al
> 10 to < 20% Cr
as well as addition of
0.1 to 1% Si
max. 0.5% Mn
Y and Hf and Zr, each within the limits of 0.01 to 0.08% or
0.01 to 0.03% Y and 0.01 to 0.03% Hf or
0.01 to 0.03% Y and 0.01 to 0.08% Zr
max. 0.01% Mg
max. 0.01 % Ca
max. 0.08% C
max. 0.04% N
max. 0.04% P
max. 0.01% S
max. 0.05% Cu and
max. 0.1 % Mo and/or W, respectively
rest Fe
as well as impurities resulting from the manufacturing.

2. Iron-chromium-aluminium alloy according to claim 1 comprising (in % by mass):
2.5 to 3.0% Al
13 to 17% Cr
as well as addition of
0.1 to 0.5% Si
max. 0.5% Mn
Y and Hf and Zr, each within the limits of 0.01 to 0.08% or
0.01 to 0.08% Y and 0.01 to 0.08% Hf or
0.01 to 0.08% Y and 0.01 to 0.08% Zr
max. 0.01% Mg
max. 0.01% Ca
max. 0.08% C
max. 0.04% N
max. 0.04% P
max. 0.01% S
max. 0.05% Cu and
max. 0.1 % Mo and/or W, respectively
rest Fe
as well as impurities resulting from the manufacturing.

3. Iron-chromium-aluminium alloy according to claim 1 or 2 comprising (in % by mass):
2.5 to 3.0% Al
14 to 17% Cr
as well as addition of
0.1 to 0.5% Si
max. 0.5% Mn
Y and Hf and Zr, each within the limits of 0.01 to 0.08% or
0.01 o 0.08% Y and 0.01 to 0.08% Hf or
0.01 to 0.08% Y and 0.01 to 0.08% Zr
max. 0.01% Mg
max. 0.01% Ca
max. 0.08% C
max. 0.04% N
max. 0.04% P
max. 0.01% S
max. 0.05% Cu and
max. 0.1 % Mo and/or W, respectively
rest Fe
as well as impurities resulting from the manufacturing.

4. Iron-chromium-aluminium alloy according to one of the claims 1 through 3, in which one or more of the elements yttrium, hafnium or zirconium are completely or partially replaced with (in % by mass) 0.01 to 0.1% of one or more of the elements scandium and/or titanium and/or vanadium and/or niobium and/or tantalum and/or cerium.

5. Iron-chromium-aluminium alloy according to one of the claims 1 through 4, **characterized in that** the carbon content is limited to 0.02%, the nitrogen content to 0.01%, the phosphorous content to 0.01% and the sulphur content to 0.005%.

6. Iron-chromium-aluminium alloy according to one of the claims 1 through 5,
wherein when the alloy is used as wire and when the surface capacity, the capacity as well as the resistance are kept constant and when a material A is replaced with a material B, the following boundary conditions with respect to diameter, length and weight changes are given:$\text{diameter} {\text{D}}_{\text{B}} \text{/} {\text{D}}_{\text{A}} \text{=} \sqrt[\text{3}]{} {\text{ρ}}_{\text{B}} {\text{/ρ}}_{\text{A}}$$\text{length} {\text{L}}_{\text{B}} \text{/} {\text{L}}_{\text{A}} \text{=} \sqrt[\text{3}]{{\text{ρ}}_{\text{A}} {\text{/ρ}}_{\text{B}}}$$\text{weight} {\text{M}}_{\text{B}} \text{/} {\text{M}}_{\text{A}} \text{=} \sqrt[\text{3}]{{\text{ρ}}_{\text{B}} \text{/} {\text{ρ}}_{\text{A}} {\text{•γ}}_{\text{B}} {\text{/γ}}_{\text{A}}}$ wherein
D is the diameter
ρ is the specific electric resistance
L is the length
M is the weight
γ is the density
of the respective wire, which in case of ρ_{B} is smaller than ρ_{A} and approximately γ _{A} ≅ γ _{B} leads to a smaller amount requirement of alloy B, wherein alloy B stands out for a clearly longer service life than alloy A and thus the service life reducing reduction of the diameter is overcompensated.

7. Use of an iron-chromium-aluminium alloy according to one of the claims 1 through 6 as heat conductor in a heating element.

8. Use of an iron-chromium-aluminium alloy according to one of the claims 1 through 6 as alloy, especially in the form of a heating element for the use in household appliances.

9. Use of an iron-chromium-aluminium alloy according to one of the claims 1 through 6 as alloy, especially in the form of a heating element or a construction material for the use in the construction of furnaces.

10. Use of an iron-chromium-aluminium alloy according to one of the claims 1 through 6 as alloy, especially in the form of a foil for the use as carrier foil of catalysts.

11. Use of an iron-chromium-aluminium alloy according to one of the claims 1 through 6 as alloy, especially in the form of wire or band for the use as braking and starting resistance.

## Revendications

1. Alliage fer-chrome-aluminium ayant une longue durabilité et comprenant (en % en poids)
2,5 à 3,0% de Al
> 10 à < 20% de Cr
ainsi que l'addition de
0,1 à 1% de Si
max. 0,5% de Mn
Y et Hf et Zr, chacun dans les limites de 0,01 à 0,08% ou
0,01 à 0,08% de Y et 0,01 à 0,08% de Hf ou
0,01 à 0,08 de Y et 0,01 à 0,08% de Zr
max. 0,01 % de Mg
max. 0,01 % de Ca
max. 0,08% de C
max. 0,04% de N
max. 0,04% de P
max. 0,01 % de S
max. 0,05% de Cu et respectivement
max. 0, 1 % de Mo et/ou de W
le reste étant du Fe
ainsi que des impuretés résultant de l'élaboration.

2. Alliage fer-chrome-aluminium selon la revendication 1 comprenant (en % en poids)
2,5 à 3,0% de Al
13 à 17% de Cr
ainsi que l'addition de
0,1 à 0,5% de Si
max. 0,5% de Mn
Y et Hf et Zr, chacun dans les limites de 0,01 à 0,08% ou
0,01 à 0,08% de Y et 0,01 à 0,08% de Hf ou
0,01 à 0,08 de Y et 0,01 à 0,08% de Zr
max. 0,01% de Mg
max. 0,01 % de Ca
max. 0,08% de C
max. 0,04% de N
max. 0,04% de P
max. 0,01 % de S
max. 0,05% de Cu et respectivement
max. 0,1 % de Mo et/ou de W
le reste étant du Fe
ainsi que des impuretés résultant de l'élaboration.

3. Alliage fer-chrome-aluminium selon la revendication 1 ou 2 comprenant (en % en poids)
2,5 à 3,0% de Al
14 à 17% de Cr
ainsi que l'addition de
0,1 à 0,5% de Si
max. 0,5% de Mn
Y et Hf et Zr, chacun dans les limites de 0,01 à 0,08% ou
0,01 à 0,08% de Y et 0,01 à 0,08% de Hf ou
0,01 à 0,08 de Y et 0,01 à 0,08% de Zr
max. 0,01% de Mg
max. 0,01 % de Ca
max. 0,08% de C
max. 0,04% de N
max. 0,04% de P
max. 0,01 % de S
max. 0,05% de Cu et respectivement
max. 0, 1 % de Mo et/ou de W
le reste étant du Fe
ainsi que des impuretés résultant de l'élaboration.

4. Alliage fer-chrome-aluminium selon l'une des revendications 1 à 3, dans lequel un ou plusieurs des éléments yttrium, hafnium ou zirconium sont complètement ou partiellement remplacés par (en % en poids) 0,01 à 0,1% d'un ou de plusieurs des éléments scandium et/ou titane et/ou vanadium et/ou niobium et/ou tantale et/ou cérium.

5. Alliage fer-chrome-aluminium selon l'une des revendications 1 à 4, **caractérisé en ce que** la teneur en carbone est limitée à 0,02%, la teneur en azote à 0,01%, la teneur en phosphore à 0,01 % et la teneur en soufre à 0,005%.

6. Alliage fer-chrome-aluminium selon l'une des revendications 1 à 5, pour lequel les conditions secondaires suivantes par rapport au changement du diamètre, de la longueur et du poids sont données, si l'alliage est utilisé comme fil de fer et si la capacité de surface, la capacité ainsi que la résistance sont maintenues constantes et si la matière A est remplacée par la matière B :$\text{diamètre} {\text{D}}_{\text{B}} \text{/} {\text{D}}_{\text{A}} \text{=} \sqrt[\text{3}]{} {\text{ρ}}_{\text{B}} \text{/} {\text{ρ}}_{\text{A}}$$\text{longueur} {\text{L}}_{\text{B}} \text{/} {\text{L}}_{\text{A}} \text{=} \sqrt[\text{3}]{{\text{ρ}}_{\text{A}} \text{/} {\text{ρ}}_{\text{B}}}$$\text{poids} {\text{M}}_{\text{B}} \text{/} {\text{M}}_{\text{A}} \text{=} \sqrt[\text{3}]{{\text{ρ}}_{\text{B}} \text{/} {\text{ρ}}_{\text{A}} {\text{•γ}}_{\text{B}} \text{/} {\text{γ}}_{\text{A}}}$ dans lequel
D est le diamètre
ρ est la résistance électrique spécifique
L est la longueur
M est le poids
γ est la densité
du fil de fer respectif, ce qui résulte pour ρ_{B} inférieur à ρ_{A} et approximativement γ_{A} ≅ γ_{B} dans le fait qu'on nécessite une moindre quantité de l'alliage B, l'alliage B se distinguant par une durabilité clairement plus longue que l'alliage A et ainsi la réduction de diamètre, qui réduit la durabilité, est surcompensée.

7. Utilisation d'un alliage fer-chrome-aluminium selon l'une des revendications 1 à 6 en tant que conducteur chauffant dans un élément de chauffage.

8. Utilisation d'un alliage fer-chrome-aluminium selon l'une des revendications 1 à 6 comme alliage, en particulier sous forme d'un élément de chauffage pour l'utilisation dans des équipements ménagers.

9. Utilisation d'un alliage fer-chrome-aluminium selon l'une des revendications 1 à 6 comme alliage, en particulier sous forme d'un élément de chauffage ou comme matière de construction pour l'utilisation dans la construction de fourneaux.

10. Utilisation d'un alliage fer-chrome-aluminium selon l'une des revendications 1 à 6 comme alliage, en particulier sous forme d'une feuille pour l'utilisation en tant que feuille de support dans les catalyseurs.

11. Utilisation d'un alliage fer-chrome-aluminium selon l'une des revendications 1 à 6 comme alliage, en particulier sous forme de fil de fer ou de ruban pour l'utilisation en tant que résistance de freinage et au démarrage.
